# EUROPÄISCHE PATENTSCHRIFT

(11) **EP 0 818 250 B1**
(45) Veröffentlichungstag und Bekanntmachung des Hinweises auf die Patenterteilung: **27.02.2002**
(21) Anmeldenummer: 97110607.5
(22) Anmeldetag: 28.06.1997
(51) Int. Cl.: B21B 1/08, B21B 1/14

(54) **Verfahren zum Walzen von Schienen aus einem Vorprofil**
Method for rolling rails from preliminary sections
Procédé pour laminer des rails à partir d'ébauches de profilés

(30) Priorität: 13.07.1996 DE 19628369
(43) Veröffentlichungstag der Anmeldung: 14.01.1998
(73) Patentinhaber: SMS Demag AG, 40237 Düsseldorf (DE)
(72) Erfinder: Engel, Georg, 40472 Düsseldorf (DE); Mauk, Paul Josef, 40237 Düsseldorf (DE); Nowak, Hans-Jürgen, 47475 Kamp-Lintfort (DE); Svejkovsky, Ulrich, 42349 Wuppertal (DE)
(74) Vertreter: Valentin, Ekkehard, Dipl.-Ing.

(56) Entgegenhaltungen:
- EP-A- 0 307 606
- EP-A- 0 653 253
- DE-A- 4 415 762
- FR-A- 2 515 538
- FR-A- 2 529 479
- PATENT ABSTRACTS OF JAPAN vol. 095, no. 003, 28. April 1995 -& JP 06 335701 A (KAWASAKI HEAVY IND LTD), 6. Dezember 1994
- PATENT ABSTRACTS OF JAPAN vol. 015, no. 260 (M-1131), 2. Juli 1991 -& JP 03 086301 A (NIPPON STEEL CORP), 11. April 1991
- PATENT ABSTRACTS OF JAPAN vol. 015, no. 061 (M-1081), 13. Februar 1991 -& JP 02 290601 A (NIPPON STEEL CORP), 30. November 1990
- P.REUTER: "Modern Mill Layout and Design for Rolling Structural Steel " IRON & STEEL ENGINEER, Bd. 47, Nr. 5, Mai 1970, Seiten 73-87, XP002084877 PITTSBURG ,PA ,USA

## Beschreibung

Die Erfindung geht von einem Verfahren zum Walzen von Fertigprofilen aus einem Vorprofil mittels einer im Reversierbetrieb arbeitenden Walzgerüstanordnung aus, die eine Kompaktwalzgruppe, bestehend aus einem eingangsseitigen ersten Universalgerüst, einem ausgangsseitigen zweiten Universalgerüst und einem, zwischen diesen Universalgerüsten angeordneten Stauch-Zwischengerüst bildet, wobei der Kompaktwalzgruppe, querversetzt, parallel zu deren Walzlinie eine, aus zwei oder mehr Walzgerüsten bestehende Vorwalzgruppe mit freiem Walzgutauslauf und eine, zwischen beiden Walzlinien angeordnete Querverschiebeeinrichtung vorgeordnet ist.

Bei aus JP 06 335 701 und EP 653 253 bekannten Verfahren und nach diesen betriebenen Walzgerüstanordnungen werden z.B. von einer Stranggießanlage erzeugte Blöcke einem Zwischenlager zugeführt, in diesem auf Raumtemperatur abgekühlt, qualitativ überprüft und nach erneutem Erwärmen auf Walzhitze in der Walzgerüstanordnung zu Fertigprofilen gewalzt. Nach dem Erwärmen auf Walzhitze werden die quaderförmigen Blöcke in der Vorwalzgruppe in einem Duo-Reversier-Gerüst und einem Universalgerüst vorwalzend vorgeformt. Die Fertigwalzung erfolgt in der Kompaktwalzgruppe.

Diese Walzverfahren setzten sich in dem vergangenen Jahrzehnt weitgehend für die Herstellung von I-, H- und U-Trägem sowie Winkelprofilen aller Art in der Walzwerkstechnik durch. Lediglich die Herstellung von Spezialprofilen, wie Schienen, die in einer Walzhitze zu möglichst großen Walzlängen ausgewalzt werden müssen, wurde durchweg weiter in vollkontinuierlichen Walzstraßen durchgeführt, obgleich diese Herstellungsart u.a. folgende Nachteile mit sich bringt:

Die Vielzahl von für die Vorwalzung notwendigen Formkalibem erfordert für diese Walzstraßen große Reversiergerüste und wegen der Vielzahl der Formkaliber große Ballenlängen der Walzen sowie aufwendige Einrichtungen für das Einbringen des Walzgutes in die verschiedenen Kaliber. Die großen Walzlängen bedingen dabei lange Walzzeiten und erlauben es deshalb nicht, die Walzzeit in der kontinuierlichen Straße auf den Arbeitszeittakt z.B. einer, das Ausgangsprofil liefernden Stranggießanlage abzustimmen, weshalb für einen solchen Verbundbetrieb stets große Zwischenlager vorhanden sein müssen. Für die, an die Vorwalzung anschließende vollkontinuierliche Walzung sind dann mindestens sechs bis acht Walzgerüste und die dazu gehörenden Antriebe erforderlich. Darüber hinaus lassen sich bei den kontinuierlichen Walzvorgängen unterschiedliche Temperaturen über die Walzlänge nicht vermeiden. Es wurde deshalb schon vorgeschlagen (EP 307 606), Schienen mit Hilfe der anfangs beschriebenen Kompaktwalzgruppe und diesen vorgeordneten Walzgerüsten in der Weise zu walzen, dass ein Vorprofil in einem der Kompaktwalzgruppe vorgeordneten Stauch-Horizontalgerüst vorgeformt und anschließend in der, in der gleichen Walzlinie nachgeordneten Kompaktwalzgruppe, in durchgehenden Stich- und Reversierstichfolgen, jeweils in dem ersten Universalgerüst der Kompaktwalzgruppe bei Öffnungsdurchgang des Walzgutes durch die übrigen Walzgerüste dieser Kompaktwalzgruppe zu formen. Beim Walzen von Schienen auf diese Art in einer Kompaktwalzgruppe muß das Walzgut für die einzelnen Formschritte jeweils durch alle Gerüste der Kompaktwalzgruppe und des Vorgerüstes hindurchgeführt werden, wobei die Hauptformung durch die Walzen eines einzigen Gerüstes der Kompaktwalzgruppe zu leisten ist. Hinzu kommt, dass die leer durchlaufenen übrigen Walzgerüste, wenn die dazu notwendige, jedesmalige Öffnungsanstellung der Walzen dieser Gerüste vermieden werden soll, die Anordnung zusätzlicher seitlicher Öffnungsdurchgänge für das Walzgut an diesen Gerüsten erforderlich ist.

Der Erfindung liegt die Aufgabe zugrunde, eine Walzgerüstanordnung der oben beschriebenen, gattungsgemäßen Bauweise so auszubilden und zu betreiben, dass beim Walzen von Schienen die gleichen Vorteile erzielt werden, die bisher mit solchen Walzgerüstanordnungen beim Walzen von anderen Fertigprofilen erreicht wurden.

Diese Aufgabe wird bei dem gattungsgemäßen Verfahren dadurch gelöst, dass bei Ausstattung der Vorwalzgruppe mit einem Universalgerüst und einem, zwei Wahlkaliber aufweisenden Horizontalgerüst und des Stauchzwischengerüstes der Kompaktwalzgruppe ebenfalls mit zwei Wahlkalibem die Formung eines rechteckigen Vorprofils zu einem Schienenprofil durch mehrere Stiche und Reversierstiche zwischen dem Universalgerüst und dem Horizontalgerüst pro Walzgruppe eingeleitet wird, wobei profilierte Horizontalwalzen des Universalgerüstes in das Profil zwei, einander gegenüberliegende, versetzt zur Profillängsmitte verlaufende Kammerbuchten bilden, wobei, jeweils anschließend durch das eine oder das andere Wahlkaliber des Horizontalgerüstes der Vorwalzgruppe seitlich der Kammerbuchten die Kopf- und Flanschansätze des entstehenden Schienenprofils vorgeformt und formreduziert, das entstehende Schienenprofil reversierend nach drei oder mehr Stichen im eingangsseitigen Universalgerüst der Kompaktwalzgruppe und den beiden Wahlkalibern des Stauchzwischengerüstes in einem weiteren Stich durch das ausgangsseitige Universalgerüst zum Schienenprofil fertiggewalzt wird.

Bei Verwendung eines dog-bone-geformten Vorprofils anstelle des obengenannten rechteckigen Vorprofils können entsprechend dem oben geschilderten Verfahren die mittigen Ausbuchtungen des Vorprofils durch die Profilwalzen des Universalgerüstes der Vorwalzgruppe zu den Kammerbuchten gebildet werden.

Bei Verwendung eines schienenprofilähnlichen Vorprofils anstelle eines rechteckigen Vorprofils und Verwendung eines Vertikalwalzgerüstes anstelle des obengenannten Universalgerüstes in der Vorwalzgruppe kann das Vorprofil auch beidendig stauchend beaufschlagt werden und das Stauchzwischengerüst der Kompaktwalzgruppe kann drei Wahlkaliber aufweisen, wobei das Vorprofil dann so bemessen ist, daß seine Flanschansätze dem 1,2- bis 4-Fachen der Kopfbreite und der andere Flansch dem 1,2- bis 3-Fachen der Fußbreite des fertigen Schienenprofils entsprechen.

Bei der Verwendung eines Vorprofils mit pfropfenartigem Querschnitt anstelle eines rechteckigen Vorprofils und Verwendung nur eines Duo-Horizontalgerüstes als Vorgerüst kann das Vorprofil in der Vorwalzgruppe reversierend in drei Stichen aufeinanderfolgend vorgeformt werden.

Bei Verwendung eines Vorprofils mit trapezförmigem Querschnitt anstelle eines rechteckigen Vorprofils und Verwendung eines Duo-Vertikalgerüstes (VVG) als Vorgerüst kann das Vorprofil in der Vorwalzgruppe reversierend in drei Stichen aufeinanderfolgend vorgeformt werden.

Die Erfindung wird anhand der in der Zeichnung dargestellten Ausführungsbeispiele näher erläutert. In der Zeichnung zeigen
- Fig. 1: eine Walzgerüstanordnung zur Durchführung des Verfahrens in der Draufsicht in schematischer Darstellung,
- Fig. 2: eine andere Ausbildung der Walzgerüstanordnung nach Fig. 1,
- Fig. 3, 3a, 3b u. Fig. 4, 4a, 4b: Walzstichpläne zur Durchführung des Verfahrens mit der Walzgerüstanordnung nach Fig. 1, und
- Fig. 5, 5a, 5b 6 und 7: Walzstichpläne zur Durchführung des Verfahrens mit einer Walzgerüstanordnung nach Fig. 2.

Die Walzgerüstanordnung nach Fig. 1 weist eine Stranggießanlage STG auf, der ein Nachwärm- und Pufferofen PO und diesem eine Entzunderungseinrichtung EE nachgeordnet sind. Die so vorbehandelten, aus der Stranggießanlage STG kommenden Vorprofile werden über einen Rollgang R1 der Vorwalzgruppe zugeführt, die hier aus einem Universalgerüst VUG und einem Horizontal-Duogerüst VHG besteht. Über eine hinter dieser Vorwalzgruppe angeordnete Quer-Fördereinrichtung QE wird das vorgewalzte Vorprofil dann der Kompaktwalzgruppe zugeführt, die aus einem eingangsseitigen Universalgerüst EUG, einem ausgangsseitigen Universalgerüst AUG und einem, zwischen diesen angeordneten Stauch-Zwischengerüst SZG besteht.

Die Ausbildung nach Fig. 2 entspricht der nach Fig. 1 mit der Maßgabe, daß in der Vorwalzgruppe anstelle des Vorwalzuniversalgerüstes VUG ein Duo-Vertikalgerüst VVG vorgesehen ist.

Der Walz-Stichplan nach Fig. 3 zeigt die Stichfolgen für die Erzeugung einer sog. Vignol-Schiene aus einem Strangguß-Vorprofil VP mit Rechteckquerschnitt. In diesem Profil wird in einem ersten Stich U1 im Universalgerüst VUG der Vorwalzgruppe mit Hilfe der profilierten Horizontalwalzen HW eine, um einen Abstand d zur vertikalen Längsmitte x-x des Vorprofils VP versetzte Kammerbucht KB gebildet, wobei die Vertikalwalzen VW die vorgesehene Breite des Querschnitts sichern. Im folgenden Stich H1 wird im Wahlkaliber WH1 (vgl. Fig. 3a) des Horizontal-Duo-Gerüstes VHG der Vorwalzgruppe und in einem folgenden Reversierstich RH1 die Massenverteilung im Vorprofil-Querschnitt im Hinblick auf die Bildung eines querschnittgerechten Schienenvorprofils bewirkt. Diese Massenverteilung unter Vergrößerung der Kammerbucht KB wird dann in einem folgenden Stich U2, in der Reversierrichtung durch das Universalgerüst VUG, einem anschließenden Reversierstich U3 durch dieses Gerüst, einem anschließenden Stich H2 und einem Reversierstich RH2 durch das zweite Wahlkaliber des Horizontal-Duogerüstes VHG, sowie einem folgenden Stich U4 und einen anschließenden Reversierstich U5 wieder durch das Universalgerüst VUG und einen anschließenden, abschließenden Stich H3 durch das zweite Wahlkaliber WH2 des Horizontal-Duogerüstes VHG aus der Vorwalzgruppe heraus über die Querverschiebeeinrichtung QE mit einem Stich U1 in das eingangsseitige Universalgerüst EUG der Kompaktwalzgruppe eingeführt und mit einem weiteren Stich E1 dem Wahlkaliber WE1 (vgl. Fig. 3b) des Stauchzwischengerüstes SZG zugeführt und von diesem für einen Stich U2 und einen reversierenden Stich U3 erneut in das eingangsseitige Universalgerüst EUG eingebracht und dann, folgend noch einmal in das Stauch-Zwischengerüst SZG, diesmal in dessen zweites Wahlkaliber WE2 (vgl. Fig. 3b) geführt und dann im ausgangsseitigen Universalgerüst AUG in dessen profilierten Horizontalwalzen HW in einem Stich zu dem Vignol-Schienenquerschnitt fertiggewalzt wird.

Wie aus der vorstehenden Darstellung ersichtlich, wird in der Vorgerüstgruppe aus dem Rechteckquerschnitt eine unsymmetrische Materialverteilung vorgenommen, die der für das Anstichprofil der folgenden Fertigwalzgruppe notwendigen Massenverteilung entspricht.

Beim Walzen nach dem in Fig. 4 wiedergegebenen Walzstichplan wird ein, an beiden Enden verstärktes Vorprofil VP ein sog. dog-bone, das ebenfalls aus einer Stranggußeinrichutng kommt, verwendet. Die Stichfolgen in der Vorgerüstgruppe entsprechen denen nach Fig. 3 mit der Maßgabe, daß das Vorprofil VP nach dem Verlassen des Universalgerüstes VUG nach dem dritten Stich U3 noch einmal durch das erste Wahlkaliber WH1 des Zwischenstauchgerüstes VHG geführt wird und dann in reversierender Richtung mit einem Stich U4 und einem Reversierstich U5 durch das Universalgerüst, von diesem in einem einzigen Stich H3 durch das zweite Wahlkaliber (Fig. 4a) des Horizontal-Duogerüstes VHG und anschließend über die Quer-Fördereinrichtung QE in die Kompaktwalzgruppe mit einer Stichfolge entsprechend der Darstellung nach Fig. 3 unter Verwendung der beiden Wahlkaliber WE1 und WE2 des Zwischenstauchgerüstes SZG gemäß Fig. 4b.

Nach dem Walzstichplan gemäß Fig. 5 wird ein stranggegossenes, bereits unsymmetrisches Vorprofil VP dem Vertikal-Duogerüst VVG in einem Stich V1 zugeführt und dabei gestaucht. Diesem Stich folgt ein Stich H1 im Horizontal-Duo-Gerüst VHG, diesem in reversierender Richtung ein weiterer Stich V2 und ein Reversierstich V3 im Vertikal-Duo-Gerüst VVG, an den sich ein Stich H2 und ein Stich RH2 im zweiten Wahlkaliber WH2 des Vertikal-Duogerüstes VHG, ein Folgestich V4 im Vertikal-Duo-Gerüst und an diesen, reversierend ein weiterer Stich H2 in den zweiten Wahlkaliber WH2 des Vertikal-DuoGerüstes VHG anschließen. Das Vorprofil wird dann über die Quer-Fördereinrichtung QG der Kompaktwalzgruppe zugeführt und in den ersten fünf Stichen U1, E1, U2, U3, E2 in der, in den Fig. 3 und 4 dargestellten Weise behandelt. Anschließend folgen in reversierender Richtung ein Stich U4 und ein Reversierstich U5 im eingangsseitigen Universalgerüst EUG, an die sich ein Stich E3 im, in diesem Fall dritten Wahlkaliber WE3 des Stauchzwischengerüstes SZG und an diesen, wie in den vorhergehenden Fällen der Fertigstich mit den profilierten Horizontalwalzen HW des ausgangsseitigen Universalgerüstes AUG anschließen.

Die hier dargestellte Stichverteilung zwischen Vorwalzgruppe und Fertigwalzgruppe stellt eine sehr ausgewogene Verteilung der Umformarbeit auf beide Walzgruppen dar, wobei mehr Stiche in der Fertigwalzgruppe gewalzt werden; hierzu sind, anders als beim vorhergehend dargestellten Beispiel, drei statt zwei Wahlkaliber in der Fertigwalzgruppe notwendig. Beim in Fig. 6 dargestellten Walzstichplan wird ein stranggegossenes Vorprofil VP mit einem, dem zu walzenden Schienenprofil ähnlichen pfropfenartigen Querschnitt verwendet, das, wie strichpunktiert angedeutet, liegend unmittelbar dem Horizontal-Duo-Gerüst VHG der Vorwalzgruppe zugeführt und in diesem mit aufeinanderfolgenden reversierenden Stichen R1, RH1 und H1 so weit reduziert wird, daß es über die Quertransporteinrichtung QE dem eingangsseitigen Universalgerüst EUG der Kompaktwalzgruppe zugeführt werden kann. Nach dem Stich U1 in diesem Gerüst folgt ein Stich E1 durch das erste Wahlkaliber WE1 des Stauchzwischengerüstes SZG (vgl. Fig. 6a) und dann, in reversierenden Richtung ein weiterer Stich U2 durch das eingangsseitige Universalgerüst EUG und ein Reversierstich U3 durch dasselbe Gerüst, von dem dann ein weiterer Stich E2 durch das zweite Wahlkaliber WE2 des Stauchzwischengerüstes SZG und diesem der Fertigstich durch das ausgangsseitige Universalgerüst AUG folgen. Durch die Art der Massenverteilung im stranggegossenen Vorprofil ist bei diesem Walzstichplan nur eine Vorwalzung in drei Stichen im Duo-Horizontalgerüst VHG der Vorwalzgruppe notwendig und die Fertigwalzung in der Kompaktwalzgruppe entspricht der in Fig. 4 erläuterten Folge mit zwei Wahlkalibern im Stauchzwischengerüst.

Da das beim Walzstichplan nach Fig. 6 verwendete Vorprofil mit pfropfenartigem Querschnitt stranggußtechnisch schwierig herzustellen ist, kann, wie Fig. 7 zeigt, auch ein Vorprofil mit leichter zu gießendem trapezförmigem Querschnitt vewendet werden. Ein solcher Anstichquerschnitt wird in der Vorwalzgruppe, anders als beim Walzstichplan nach Fig. 6 dem Vertikal-Duogerüst VVG gem. Fig. 2 zugeführt und in den anschließenden Stichen entsprechend denen nach Fig. 6 geformt und fertiggewalzt.

## Patentansprüche

1. Arbeitsverfahren zum Walzen von Schienen aus einem Vorprofil in einer, im Reversierbetrieb arbeitenden Walzgerüstanordnung für das Walzen von Vorprofilen, die in einer ersten Walzlinie eine Kompaktwalzgruppe, bestehend aus einem eingangsseitigen ersten Universalgerüst (EUG), einem ausgangsseitigen zweiten Universalgerüst (AUG) und einem, zwischen diesen Universalgerüsten angeordneten Stauch-Zwischengerüst (SZG) aufweist, der querversetzt, parallel in einer zweiten Walzlinie eine, aus zwei oder mehr Walzgerüsten bestehende Vorwalzgruppe mit freiem Walzgutauslauf und eine, zwischen beiden Walzlinien angeordnete Querverschiebeeinrichtung vorgeordnet ist,
**dadurch gekennzeichnet,**
**daß** bei Ausstattung der Vorwalzgruppe mit einem Universalgerüst (VUG) und einem, zwei Wahlkaliber (WH1; WH2) aufweisenden Horizontalgerüst (VHG) und des Stauchzwischengerüstes (SZG) der Kompaktwalzgruppe ebenfalls mit zwei Wahlkalibern (WE1, WE2), die Formung eines rechteckigen Vorprofils (VP) zu einem Schienenprofil durch mehrere Stiche und Reversierstiche zwischen dem Universalgerüst (VUG) und dem Horizontalgerüst (VHG) der Vorwalzgruppe eingeleitet wird, wobei profilierte Horizontalwalzen (HW) des Universalgerüstes (VUG) in das Profil zwei, einander gegenüberliegende, versetzt zur Profillängsmitte verlaufende Kammerbuchten (KB) bilden, und daß jeweils anschließend durch das eine oder das andere Wahlkaliber (WH1; WH2) des Horizontalgerüstes (VHG) der Vorwalzgruppe seitlich der Kammerbuchten (KB) die Kopf- und Flanschansätze des entstehenden Schienenprofils vorgeformt und formreduziert und das entstehende Schienenprofil reversierend nach drei oder mehr Stichen im eingangsseitigen Universalgerüst (EUG) der Kompaktwalzgruppe und den beiden Wahlkalibem (WE1; WE2) des Stauchzwischengerüstes (SZG) in einem weiteren Stich durch das ausgangsseitige Universalgerüst (AUG) zum Schienenprofil fertiggewalzt wird.

2. Arbeitsverfahren nach Anspruch 1,
**dadurch gekennzeichnet,**
**daß** bei Verwendung eines dog-bone-geformten Vorprofils (VP) anstelle eines rechteckigen Vorprofils, die mittigen Ausbuchtungen des Vorprofils (VP) durch die Profilwalzen (HW) des Universalgerüstes (VUG) der Vorwalzgruppe zu den Kammerbuchten (KB) gebildet werden.

3. Arbeitsverfahren nach Anspruch 1,
**dadurch gekennzeichnet,**
**daß** bei Verwendung eines schienenprofilähnlichen Vorprofils (VP) anstelle eines rechteckigen Vorprofils und eines Vertikalwalzgerüstes (VVG), anstelle des Universalgerüstes in der Vorwalzgruppe das Vorprofil (VG) beidendig stauchend beaufschlagt wird und das Stauchzwischengerüst (SZG) der Kompaktwalzgruppe drei Wahlkaliber (WE1, WE2, WE3) aufweist, wobei das Vorprofil (VP) so bemessen ist, daß seine Flanschansätze dem 1,2- bis 4-Fachen der Kopfbreite und der andere Flansch dem 1,2- bis 3-Fachen der Fußbreite des fertigen Schienenprofils entsprechen.

4. Arbeitsverfahren nach Anspruch 1,
**dadurch gekennzeichnet,**
**daß** bei Verwendung eines Vorprofils (VP) mit pfropfenartigem Querschnitt anstelle eines rechteckigen Vorprofils und Verwendung nur eines Duo-Horizontalgerüstes (VHG) als Vorgerüst, das Vorprofil in Vorwalzgruppe reversierend in drei Stichen aufeinanderfolgend vorgeformt wird.

5. Arbeitsverfahren nach Anspruch 1,
**dadurch gekennzeichnet,**
**daß** bei Verwendung eines Vorprofils (VP) mit trapezförmigem Querschnitt anstelle eines rechteckigen Vorprofils und Verwendung eines Duo-Vertikalgerüstes (VVG) als Vorgerüst das Vorprofil in der Vorwalzgruppe reversierend in drei Stichen aufeinanderfolgend vorgeformt wird.

## Claims

1. Working method for the rolling of rails from a preliminary section in a roll stand arrangement, which works in reversing operation, for the rolling of preliminary sections, which comprises in a first rolling line a compact rolling group, consisting of a first universal stand (EUG) at the entry side, a second universal stand (AUG) at the exit side and an upsetting intermediate stand (SZG) arranged between these universal stands, and arranged upstream of which transversely offset and parallelly in a second rolling line is a preliminary rolling group, which consists of two or more roll stands, with a free roll stock outlet and a transverse displacing device arranged between the two rolling lines, **characterised in that** in the case of equipping the preliminary rolling group with a universal stand (VUG) and a horizontal stand (VHG), which comprises two selecting grooves (WH1; WH2), and of the upsetting intermediate stand (SZG) of the compact rolling group similarly with two selecting grooves (WE1, WE2), the forming of a rectangular preliminary section (VP) into a rail profile is initiated by several passes and reversing passes between the universal stand (VUG) and the horizontal stand (VHG) of the preliminary rolling group, wherein profiled horizontal rolls (HW) of the universal stand (VUG) form two mutually opposite chamber bays (KB), which extend offset relative to the centre of the section length, in the section and that in each case the head and flange extensions, which are disposed laterally of the chamber bays (KB), of the resulting rail section are subsequently preliminarily shaped and reduced in shape by the one or other selecting groove (WH1; WH2) of the horizontal stand (VHG) of the preliminary rolling group and the resulting rail section is finish-rolled into the rail section in reversing manner after three or more passes in the entry-side universal stand (EUG) of the compact rolling group and the two selecting grooves (WE1; WE2) of the upsetting intermediate stand (SZG) in a further pass through the exit-side universal stand (AUG).

2. Working method according to claim 1, **characterised in that** in the case of use of a dogbone-shaped preliminary section (VP) instead of a rectangular preliminary section the central convexities of the preliminary section (VP) are formed into the chamber bays (KB) by the profiling rolls (HW) of the universal stand (VUG).

3. Working method according to claim 1, **characterised in that** in the case of use of a preliminary section (VP), which is similar to a rail section, instead of a rectangular preliminary section and a vertical roll stand (VVG) instead of the universal stand in the preliminary rolling group the preliminary section (VG) is acted on in upsetting manner at both ends and the upsetting intermediate stand (SZG) of the compact rolling group has three selecting grooves (WE1, WE2, WE3), wherein the preliminary section (VP) is so dimensioned that its flange extensions correspond to 1.2 to 4 times the head width and the other flange corresponds to 1.2 to 3 times the foot width of the finished rail section.

4. Working method according to claim 1, **characterised in that** in the case of use of a preliminary section (VP) with a plug-shaped cross-section instead of a rectangular preliminary section and use of only one two-high horizontal stand (VHG) as preliminary stand the preliminary section is preshaped in the preliminary rolling group in reversing manner in three passes succeeding one another.

5. Working method according to claim 1, **characterised in that** in the case of use of a preliminary profile (VP) with a trapezium-shaped cross-section instead of a rectangular preliminary section and use of a two-high vertical stand (WG) as preliminary stand the preliminary profile is preshaped in the preliminary rolling group in reversing manner in three passes succeeding one another.

## Revendications

1. Procédé de travail pour le laminage de rails à partir d'une ébauche dans une disposition de cages de laminage fonctionnant de manière réversible pour le laminage d'ébauches, qui présente, dans une première ligne de laminage, un groupe de laminage compact, constitué d'une première cage universelle du côté de l'entrée (EUG), d'une deuxième cage universelle du côté de la sortie (AUG) et d'une cage intermédiaire à refouler (SZG) disposée entre ces deux cages universelles, qui est précédé, en décalage latéral, parallèlement dans une deuxième ligne de laminage, d'un groupe de prélaminage constitué de deux ou de plusieurs cages de laminage avec une sortie libre du produit laminé et un dispositif de déplacement transversal disposé entre les deux lignes de laminage, **caractérisé en ce que** dans le cas de l'équipement du groupe de prélaminage d'une cage universelle (VUG) et d'une cage horizontale (VHG) présentant deux calibres sélectifs (WH1 ; WH2) et de la cage intermédiaire à refouler (SZG) du groupe de laminage compact également de deux calibres sélectifs (WE1, WE2), le façonnage d'une ébauche (VP) rectangulaire en un profil en forme de rail est réalisé par plusieurs passes et passes réversibles entre la cage universelle (VUG) et la cage horizontale (VHG) du groupe de prélaminage, des cylindres horizontaux (HW) profilés de la cage universelle (VUG) formant deux courbes à alvéole (KB) placées l'une en face de l'autre, s'étendant de manière décalée par rapport au milieu de la longueur du profil et **en ce que** l'un ou l'autre calibre sélectif (WH1 ; WH2) de la cage horizontale (VHG) du groupe de prélaminage préforme et réduit à côté des courbes à alvéole (KB) les embouts de tête et de bride du profil en forme de rail qui se forme et **en ce que** le profil en forme de rail qui se forme est fini après trois ou plusieurs passes dans la cage universelle (EUG) du côté de l'entrée du groupe de laminage compact et les deux calibres sélectifs (WE1 ; WE2) de la cage intermédiaire à refouler (SZG) dans une autre passe à travers la cage universelle du côté de la sortie (AUG) en profil en forme de rails.

2. Procédé de travail selon la revendication 1, **caractérisé en ce que** dans le cas d'une utilisation d'une ébauche (VP) en forme d'os de chien au lieu d'une ébauche rectangulaire, les courbes centrales de l'ébauche (VP) sont transformées en courbes à alvéole (KB) par les cylindres à profiler (HW) de la cage universelle (VUG) du groupe de prélaminage.

3. Procédé de travail selon la revendication 1, **caractérisé en ce que** dans le cas d'une utilisation d'une ébauche (VP) analogue à un profil en forme de rail au lieu d'une ébauche rectangulaire et d'une cage de laminage verticale (UVG) au lieu de la cage universelle dans le groupe de prélaminage, l'ébauche (VB) est sollicitée par refoulement des deux extrémités et la cage intermédiaire à refouler (SZG) du groupe de laminage compact présente trois calibres sélectifs (WE1, WE2, WE3), l'ébauche (VP) étant dimensionnée de telle manière que ses embouts en forme de bride correspondent à 1,2 à 4 fois la largeur de la tête et que l'autre bride correspond à 1,2 à 3 fois la largeur du pied du profil en forme de rail fini.

4. Procédé de travail selon la revendication 1, **caractérisé en ce que** lors de l'utilisation d'une ébauche (VP) avec une section en forme de bouchon au lieu d'une ébauche rectangulaire et de l'utilisation de seulement une cage horizontale duo (VHG) comme précage, l'ébauche est préfaçonnée de manière réversible en trois passes consécutives dans le groupe de prélaminage.

5. Procédé de travail selon la revendication 1, **caractérisé en ce que** lors de l'utilisation d'une ébauche (VP) présentant une section trapézoïdale au lieu d'une ébauche rectangulaire et de l'utilisation d'une cage verticale duo (VVG) comme précage, l'ébauche est préfaçonnée de manière réversible en trois passes consécutives dans le groupe de prélaminage.
